# EUROPÄISCHE PATENTANMELDUNG

(11) **EP 0 677 590 A1**
(43) Veröffentlichungstag der Anmeldung: **18.10.1995**
(21) Anmeldenummer: 95104115.1
(22) Anmeldetag: 21.03.1995
(51) Int. Cl.: C22C 32/00

(54) **Edelmetallhaltiger Werkstoff für Schmuckgegenstände und Verfahren zu ihrer Herstellung**

(30) Priorität: 13.04.1994 DE 4412715
(71) Anmelder: Degussa Aktiengesellschaft, D-60311 Frankfurt (DE)
(72) Erfinder: Beyer, Hans-Hermann, Dr., D-63796 Kahl (DE); Starz, Karl-Anton, Dr., D-63517 Rodenbach (DE)

(57) **Zusammenfassung**

Einen edelmetallhaltigen Werkstoff für Schmuckgegenstände mit geringem spezifischen Gewicht, großer Korrosionsbeständigkeit trotz niedrigem Edelmetallgehalt und frei von toxisch bedenklichen Bestandteilen besteht aus 33 bis 99 Gew.% Edelmetallpulver, 1 bis 67 Gew.% eines aushärtbaren organischen Kunststoffs und 0 bis 10 % Füllstoff.

## Beschreibung

Die Erfindung betrifft einen edelmetallhaltigen Werkstoff für Schmuckgegenstände aus pulverförmigen Edelmetallen und einem nichtmetallischen Zusatzstoff. Außerdem betrifft sie ein Verfahren zur Herstellung dieser Werkstoffe und der Schmuckgegenstände.

Schmuckgegenstände werden seit altersher aus Edelmetallen, wie Gold, Silber, Platin, Palladium und insbesondere aus deren Legierungen gefertigt. Es sind eine Reihe von Edelmetall-Legierungen bekannt, die für solche Zwecke eingesetzt werden, wobei der Edelmetallanteil normalerweise überwiegt. Speziell die goldhaltigen Legierungen werden dabei nach ihrer Karätigkeit, (d.h. nach ihrem Goldanteil) in 8,9,14,18 und 20 Karat-Legierungen eingeteilt. Die Zulegierung von Nichtedelmetallen ist notwendig, um die mechanischen Eigenschaften der Schmucklegierungen, wie Härte und Abriebfestigkeit zu verbessern.

Einige dieser Legierungen enthalten Schwermetall-Bestandteile, wie beispielsweise Nickel oder Blei, die Allergien auslösen können. Es besteht daher Bedarf an schwermetallfreien Schmuckwerkstoffen.

Der Verkaufspreis von Schmuckgegenständen aus Edelmetallen ist heute zu einem hohen Maße vom Preis der darin enthaltenen Edelmetalle bestimmt. Die Schmuckindustrie ist daher bestrebt, Materialien mit niedrigem Edelmetallgehalt einzusetzen. Diesen Bestrebungen sind jedoch Grenzen gesetzt, da niederkarätige Legierungen (8 kt, 9 kt) keine zufriedenstellenden physikalischen und chemischen Eigenschaften mehr besitzen und insbesondere zur Oxydation und Korrosion neigen.

Aus der DE-PS 31 35 034 ist ein Schmuckwerkstoff bekannt, der neben Edelmetall eine Glaskomponente enthält. Dieser Werkstoff hat jedoch den Nachteil, daß nur etwa 5-6 Gew.% Glasanteile zugefügt werden können, ohne die Verarbeitungseigenschaften des Werkstoffs drastisch zu verschlechtern. Darüberhinaus enthält der Werkstoff aufgrund der Glaskomponente Schwermetalloxide von Blei, Zink oder Zinn, die Allergien auslösen können.

Weiterhin ist die Schmuckindustrie bestrebt, leichtere Edelmetallwerkstoffe und hohle Schmuckteile zu verwenden, um durch ein geringeres Gewicht den Tragekomfort zu erhöhen (z.B. Ohrringe, Anhänger etc.).

Auf diesem Sektor hat in den letzten Jahren der galvanische Hohlschmuck immer größere Bedeutung gewonnen. Verfahren zur Herstellung von galvanogeformtem Goldhohlschmuck sind beispielsweise in der DE-PS 33 09 397 beschrieben. Ganz allgemein besitzt Hohlschmuck jedoch den Nachteil, daß er eine geringe Festigkeit besitzt und bei Stoß und Druck leicht deformiert wird. Außerdem klingt er beim Aufprall hohl und blechern.

Es war Aufgabe der vorliegenden Erfindung, einen edelmetallhaltigen Werkstoff für Schmuckgegenstände aus pulverförmigen Edelmetallen und einem nichtmetallischen Zusatzstoff zu entwickeln, der trotz niedrigem Edelmetallgehalt korrosionsbeständig ist, ein geringes spezifisches Gewicht aufweist, keine toxisch bedenklichen Bestandteile enthält und punzierbar ist. Außerdem sollte er zum Ausfüllen der Hohlräume von Hohlschmuck geeignet sein. Weiterhin sollte ein Verfahren zur Herstellung dieser Werkstoffe und der Schmuckgegenstände entwickelt werden.

Diese Aufgabe wird erfindungsgemäß dadurch gelöst, daß der Werkstoff aus 33 bis 99 Gew.% Edelmetallpulver oder hochedelmetallhaltigem Legierungspulver mit mehr als 60 Gew.% Edelmetall, 1 bis 67 Gew.% eines duroplastischen Kunststoffs und 0 bis 10 Gew.% eines feinteiligen, anorganischen Füllstoffs besteht.

Als aushärtbare organische Kunststoffe lassen sich hierfür alls Duroplaste einsetzen. Vorzugsweise verwendet man jedoch Gießharze, die sich durch entsprechende Zusätze aushärten lassen. Als Füllstoffe können die in der Kunststofftechnologie bekannten Materialien verwendet werden, insbesondere feindisperse Kieselsäuren, Silikate oder Aluminiumpulver.

Als Edelmetalle verwendet man insbesondere Gold, Silber oder Platin, vorzugsweise in einer Pulvergröße von 1 bis 100 µm. Außerdem können den Edelmetallen einige Prozent toxisch unbedenklicher Nichtedelmetalle zulegiert sein.

Die Herstellung der Werkstoffe und Schmuckgegenstände erfolgt vorteilhafterweise durch Zusammenmischen der Edelmetallpulver und des duroplastischen Kunststoffs, Einbringen in eine dem Schmuckstück entsprechende Form oder in die Hohlräume eines Hohlschmucks und Aushärtenlassen durch Einwirkung chemischer Reagenzien und/oder Energie.

Der edelmetallhaltige Werkstoff ist bei der Herstellung flüssig bis pastös, homogen in der Zusammensetzung und läßt sich beliebig gießen und formen. Nach einer gewissen Zeit härtet er aus, wobei man feste, maßgetreue Schmuckstücke erhält, die sich anschließend auch noch galvanisch mit einer Edelmetallschicht überziehen lassen.

Als organische Kunststoffe werden vorteilhafterweise kalthärtende organische Gießharze verwendet, die bei Raumtemperatur aushärten und eine genügend lange Topfzeit besitzen. Beispiele sind Zweikomponenten-Epoxidharzsysteme, Zweikomponenten-Acrylatsysteme, Polyurethane, Phenolharze oder Silikongießharze.

Zur Herstellung der Werkstoffe werden Edelmetallpulver und organisches Gießharz entsprechend dem gewünschten Edelmetallgehalt (z.B. 18 kt = 75 % Au, 25 % Gießharz) eingewogen und homogenisiert. Anschließend wird die Mischung beispielsweise in eine Silikonform gegossen oder in ein galvanogeformtes Schmuckstück eingebracht. Bei der anschließenden Aushärtung bei Raumtemperatur findet keine Schrumpfung und keine Blasenbildung statt. Überraschenderweise hat sich gezeigt, daß die Formabnahmegenauigkeit der Mischung ausgezeichnet ist.

Die erfindungsgemäßen Werkstoffe besitzen bei gleichem Edelmetallgehalt eine geringere Dichte als die bekannten Schucklegierungen. Sie sind gut verarbeitbar und korrosionsbeständig.

Folgende Beispiele sollen die Erfindung näher erläutern:
1. In einem Behälter werden folgende Komponenten eingewogen und gut homogenisiert:
   7,50 gr Goldpulver (Korngröße ≦ 30 µm);
   0,83 gr Methylmethacrylat/Styrolgießharz, Komponente 1;
   1,67 gr Methylmethacrylat/Styrolgießharz, Komponente 2;
   0,075 gr Härterpulver (Benzoylperoxid).
   Man erhält ein pastöses, homogenes Gemisch, das zur weiteren Verarbeitung in eine Dosierspitze (Kartusche) gefüllt wird. Die Verarbeitungszeit nach der Härterzugabe beträgt 30 min. Es können hiermit 18-karätige Goldschmuckstücke hergestellt werden.
2. Es werden getrennt zwei Komponenten hergestellt:
   Komponente A
   15,7 gr Goldpulver (Korngröße ≦ 45 µm);
   4,3 gr Epoxidharz (Bisphenol-A-typ, Epoxiequivalentgewicht 180-250).
   Komponente B
   14,3 gr Goldpulver (Korngröße ≦ 45 µm);
   5,7 gr Epoxihärter (organisches Amin, flüssig).
   Nach dem Mischen der beiden Komponenten enthält man eine Gold-Epoxidharzpaste mit einem Goldgehalt von 75 % (18 kt). Das pastöse Material wird in eine Dosiervorrichtung gegeben und weiter verarbeitet. Die Topfzeit ist gleich der Verarbeitungszeit; sie beträgt ca. 30 Minuten.
3. Die nach Beispiel 1 hergestellte pastöse Gold/Acrylharzzubereitung wird mittels einer Dosiervorrichtung in ein galvanogeformtes Hohlschmuckteil gefüllt. Blasenfreies Füllen erreicht man durch das Anlegen eines leichten Vakuums. Durch Feststellen der Füllmenge (Gewicht des Schmuckstückes vor und nach der Füllung) läßt sich die vollständige Füllung des Teiles überprüfen. Nach der Füllung wird überschüssiges Gold/Acrylharz durch Lösungsmittel entfernt, danach erfolgt die Aushärtung des Werkstoffes bei Raumtemperatur in ca. 24 h. Nach erfolgter Aushärtung kann das Schmuckstück punziert und gegebenenfalls galvanisch nachvergoldet werden. Das Schmuckstück weist einen massiven Klang auf und ist wesentlich unempfindlicher gegen Stoß- und Druckbelastung als das entsprechende ungefüllte Hohlschmuckteil.
4. Die nach Beispiel 1 hergestellte pastöse Gold/Acrylharzzubereitung wird mittels einer Dosierspitze direkt in die Silikongießform eines Schmuckstückes gefüllt. Die Silikonform wurde vorher mit einem Trennmittel (z.B. Teflonspray) behandelt. Die Formabnahmegenauigkeit der Zubereitung ist ausgezeichnet. Nach dem Einfüllen des Werkstoffes erfolgt die Aushärtung bei Raumtemperatur in ca. 24 h. Danach wird die Silikonform entfernt, der Angußkanal abgetrennt und das Schmuckstück galvanisch nachvergoldet. Dabei liegt die Schichtdicke des Überzuges zwischen 3-10 µm. Auch dickere Schichten sind möglich. Man erhält ein massives Schmuckstück, das keine Schwermetalle enthält und ein geringes Gewicht besitzt. Der Goldgehalt beträgt 75 % (18 kt).
5. In einem Behälter werden folgende Komponenten eingewogen und gut homogenisiert:
   8,5 gr Platinpulver (Korngröße ≦ 30 µm);
   0,5 gr Acrylatharz, Komponente 1, analog Beispiel 1;
   1,0 gr Acrylatharz, Komponente 2, analog Beispiel 1;
   0,045 gr Härterpulver (Benzoylperoxid).
   Man erhält ein pastöses, homogenes Gemisch, das zur weiteren Verarbeitung in eine Dosierspritze (Kartusche) gefüllt wird.
   Die weitere Verarbeitung der Zubereitung erfolgt analog der Beispiele 3 und 4. Man erhält Schmuckstücke mit einem Platingehalt von 850/1000.

## Patentansprüche

1. Edelmetallhaltiger Werkstoff für Schmuckgegenstände aus pulverförmigen Edelmetallen und einem nichtmetallischen Zusatzstoff,
**dadurch gekennzeichnet**,
daß er aus 33 bis 99 Gew.% Edelmetallpulver oder hochedelmetallhaltigem Legierungspulvern mit mehr als 60 Gew.% Edelmetall, 1 bis 67 Gew.% eines duroplastischen Kunststoffs und 0 bis 10 Gew.% eines feinteiligen, anorganischen Füllstoffs besteht.

2. Edelmetallhaltiger Werkstoff nach Anspruch 1,
**dadurch gekennzeichnet**,
daß als Kunststoff aushärtbare Gießharze verwendet werden.

3. Edelmetallhaltiger Werkstoff nach Anspruch 1 oder 2,
**dadurch gekennzeichnet**,
daß als Edelmetalle Gold, Silber oder Platin mit Teilchengrößen von 1 bis 100 µm eingesezt werden.

4. Verfahren zur Herstellung eines Werkstoffs nach Anspruch 1 bis 3,
**dadurch gekennzeichnet**,
daß die Komponenten homogen vermischt, in eine dem Schmuckstück entsprechende Form oder in die Hohlräume eines Hohlschmucks eingebracht und durch Einwirken chemischer Reagenzien und/oder Energie ausgehärtet werden.
